# EUROPÄISCHE PATENTANMELDUNG

(11) **EP 0 158 021 A1**
(43) Veröffentlichungstag der Anmeldung: **16.10.1985**
(21) Anmeldenummer: 85101163.5
(22) Anmeldetag: 05.02.1985
(51) Int. Cl.: B22D 7/00

(54) **Verfahren zum Herstellen von Metallrohblöcken**

(30) Priorität: 15.02.1984 DE 3405248
(71) Anmelder: DSD - Dillinger Stahlbau GmbH, D-66740 Saarlouis (DE)
(72) Erfinder: Dähnhardt, Karl, D-4000 Düsseldorf (DE)
(74) Vertreter: Cohausz & Florack Patentanwälte

(57) **Zusammenfassung**

Die Erfindung betrifft ein Verfahren zum Herstellen von Rohlocken aus Metall, insbesondere Stahl, mit großem Stuckgewicht, insbesondere fur große Schmiedestücke Ein senkrechter Kern (1) größerer Höhe (H,) als Breite (B) wird vorgearbeitet, insbesondere an Ort und Stelle gegossen und an den festen Kern mindestens eine Lage (2) herum gegos. sen, wobei die nächste Lage (2) immer erst angegossen wird, nachdem die vorherige mindestens teilweise erstarrt ist.

## Beschreibung

Die Erfindung betrifft ein Verfahren zum Herstellen von Rohblöcken aus Metall, insbesondere Stahl, mit großem Stückgewicht, insbesondere für große Schmiedestücke.

Zum Herstellen von schweren Schmiedestücken, die z.B. zur Herstellung von Rotoren und Turbinenläufern weiterverarbeitet werden, benutzt man heute vielfach im Elektroofen erschmolzenen Stahl wegen seiner hohen Qualität und genau kontrollierbaren Analyse. Die Kapazität eines Elektroofens reicht jedoch nicht aus, um Blöcke von mehreren hundert Tonnen, z.B. 200 bis 300 t, zu gießen. Hierzu wird eine Batterie von öfen benötigt, die gleichzeitig gießbereit sind.

Aufgabe der Erfindung ist es, ein Verfahren der eingangs genannten Art derart zu verbessern, daß mit nur- einem Schmelzofen geringeren Volumens als das des Rohblockes oder wenigen öfen ausgekommen wird.

Das Verfahren ähnelt dem einer Stranggießanlage, jedoch u.a. mit dem Unterschied, daß jeweils über einen Kern in Zeitabständen mittels jeweils größerer Kokille lagenmäßig der nächste Guß vorgenommen wird und somit der Querschnitt des Gußkörpers wächst und infolgedessen auch das Gewicht.

Dieses Verfahren hat den Vorteil, daß vom Querschnitt her keine Begrenzung besteht, da die nächste Gußlage erst gegossen wird, nachdem die vorherige abgekühlt und von der Flüssigphase in die Festphase übergegangen ist. Dadurch wird ein Durchbruch verhindert, wie er z.B. bei Brammen mit großem Querschnitt vorkommen kann, die im Stranggießverfahren hergestellt werden, bei denen die äußere Schicht nicht genügend abgekühlt und verfestigt worden ist. Außerdem wird das Schmelzbad besser kontrollierbar und die Gefahr von Lunker- und Rißbildung stark herabgesetzt durch die gleichmäßige Abkühlung des neu angegossenen Mantels mit relativ geringer Schichtdicke.

Dieses Verfahren erlaubt es auch, verschiedene Stahlqualitäten nacheinander aufzubringen, z.B. bei Gußteilen, die einen weichen Kern und eine vergütbare Außenhaut besitzen müssen.

Der Schrumpfprozeß während der Abkühlung eines jeden neu angegossenen Mantels verdichtet das Gefüge des vorherigen Gusses und verbessert damit die Qualität, ähnlich wie bei einem Wickelbehälter.

Dieses Mehrlagengießverfahren führt dazu. aaß durch den Schrumpfungsprozeß der jeweils neu gegossenen Schicht während der Abkühlung der innere Kern verfestigt und damit die Qualität verbessert wird.

Die Querschnittsvergrößerung des Rohblockes durch das Angießen neuer Schichten kann nicht nur über die gesamte Länge, sondern auch abschnittweise erfolgen zur Verdickung von Teilstücken, wie dieses z.B. bei Turbinenläufern erforderlich sein kann.

Vorteilhafte Ausgestaltungen der Erfindung und eine vorteilhafte Vorrichtung zum Durchführen des Verfahrens sind in den Unteransprüchen aufgeführt.

Ein Ausführungsbeispiel des hergestellten Rohblockes und der Vorrichtung zum Durchführen des Verfahrens ist in der Zeichnung dargestellt und wird im folgenden näher beschrieben. Es zeigen:
Fig. 1 einen Rohblock mit innerem Kern und zwei daran angegossenen Lagen und
Fig. 2 eine Vorrichtung zum Herstellen der Blöcke nach Fig. 1, teilweise senkrecht geschnitten.

Um einen Block nach Fig. 1 mit einem inneren senkrechten Kern 1 und zwei darum herum gegossenen zylindrischen koaxialen Lagen 2 herzustellen, wird in eine Kokille 3 mit erheblich geringerer Höhe H₁ als die Höhe H₂ des Blockes bzw. des Kerns flüssiger Stahl 4 aus einer Pfanne 5 über einen Zwischenbehälter 6 eingegossen. Hierbei wird der Boden 7 der Kokille 3 langsam abgesenkt, wenn sichergestellt ist, daß zumindest die Außenwand des bisher gegossenen Bereichs des Kerns 1 genügend fest ist. Während des langsamen Absenkens wird Stahl nachgegossen, so daß ein Kern 1 mit der Höhe H₂ entsteht.

Das Absenken des Bodens 7 erfolgt über eine unter dem Boden befestigte senkrechte Spindel 8, die im unteren Bereich ein Zahnrad 9 trägt, das über eine Schnecke 10 betätigt wird.

Nachdem der Kern 1 fertiggestellt ist, wird dieser durch Anheben des Bodens 7 in die in Fig. 2 dargestellte Stellung gebracht. Die nicht dargestellte Kokille, deren Innendurchmesser dem Außendurchmesser des Kernes 1 entspricht, wird entfernt, und es wird die in Fig. 2 gezeigte Kokille 3 auf den Boden 7 gesetzt, die einen größeren Innendurchmesser aufweist als der Außendurchmesser des Kernes 1. Der Ringraum zwischen Kern 1 und Kokille 3 wird nun mit flüssigem Stahl gefüllt,und nach einem genügenden Verfestigen dieses Bereichs der ersten äußeren Lage 2 wird der Boden 7 langsam abgesenkt und Stahl nachgegossen. Hierbei senkt sich auch der Kern 1, so daß mit Beendigung dieses Gießabschnittes der Kern 1 über seine gesamte Höhe von einer koaxialen ersten Lage 2 umgeben ist. Hierauf wird wiederum der Boden 7 angehoben, die Kokille 3 entfernt und eine Kokille größeren Durchmessers auf den Boden gesetzt, um wiederum bei sinkendem Boden kontinuierlich gefüllt zu werden, so daß die zweite Lage und damit der in Fig. 1 dargestellte Block entsteht.

Statt Kokillen 3 mit verschieden großen Innendurchmessern kann auch eine Kokille verwendet werden, die in ihrem Durchmesser veränderbar ist. Um die Kokille 3 und unterhalb dieser ist in Fig. 2 ein kühler Raum oder ein Kühlbett 11 dargestellt, das der Kühlung nicht nur der Kokille, sondern auch des Bereichs des Kerns 1 bzw. der Lagen 2 dient, die bei absinkendem Boden 7 zwischen dem Boden und der Kokille frei wird.

Im Gegensatz zum Ausführungsbeispiel kann auch eine oder mehrere der angegossenen Lagen 2 eine geringere Höhe als die des Kerns 1 aufweisen, um dadurch ein bestimmtes gewünschtes Äußeres zu erreichen, das von der in Fig. 1 durchgehenden zylindrischen Form abweicht. Alternativ kann hierzu auch mindestens eine der angegossenen Lagen 2 über mindestens einen Bereich eine unterschiedliche Dicke als der übrige Bereich aufweisen. Ferner können der Kern 1 und/oder die Lagen 2 aus unterschiedlichen Stahl- oder Metallqualitäten bestehen. Auch ist es möglich, daß jede nächste Lage 2 ein größeres Volumen aufweist als die vorherige.

Der innere Kern 1 kann auch aus feuerfestem Material sein, um später entfernt zu werden und somit einen hohlen Rohblock (Luppe) zu erhalten.

## Patentansprüche

1. Verfahren zum Herstellen von Rohblöcken aus Metall, insbesondere Stahl, mit großem Stückgewicht, insbesondere für große Schmiedestücke, dadurchdadurch gekennzeichnet , daß ein senkrechter Kern (1) größerer Höhe (H₁) als Breite (B) vorgearbeitet, insbesondere an Ort und Stelle gegossen und an den festen Kern mindestens eine Lage (2) herum gegossen wird, wobei die nächste Lage (2) immer erst angegossen wird, nachdem die vorherige mindestens teilweise erstarrt ist.

2. Verfahren nach Anspruch 1, dadurch gekennzeichnet , daß die angegossenen Lagen (2) dieselbe Höhe (H₂) aufweisen wie die des Kerns (1).

3. Verfahren nach Anspruch 1, dadurch gekennzeichnet, daß mindestens eine der angegossenen Lagen (2) eine geringere Höhe als die des Kerns (1) aufweist.

4. Verfahren nach einem der Ansprüche 1 bis 3, dadurch gekennzeichnet , daß mindestens eine der angegossenen Lagen (2) über mindestens einen Bereich eine unterschiedliche Dicke als der übrige Bereich aufweist.

5. Verfahren nach einem der Ansprüche 1 bis 4, dadurch gekennzeichnet , daß der Kern und/oder die Lagen aus unterschiedlichen Stahlmaterialien oder Metallqualitäten gegossen werden.

6. Verfahren nach einem der Ansprüche 1 bis 5, dadurch gekennzeichnet , daß jede nächste Lage mit größerem Volumen als die vorherige gegossen wird.

7. Verfahren nach einem der Ansprüche 1 bis 6, dadurch gekennzeichnet , daß nach dem Gießen und Erstarren des Kerns eine Kokille größeren Innendurchmessers als dem des Kerns (1) insbesondere koaxial um diesen angebracht wird, der Zwischenraum zwischen Kern und Kokille ausgegossen wird und bei erforderlicher weiterer Lage nach Erhärten der ersten Lage eine Kokille mit wiederum größerem Innendurchmesser insbesondere koaxial angeordnet wird, um wiederum den Zwischenraum auszugießen.

8. Verfahren nach einem der Ansprüche 1 bis 7, dadurch gekennzeichnet daß der Innendurchmesser der Kokille (3) veränderbar ist.

9. Verfahren nach einem der Ansprüche 1 bis 8, dadurch gekennzeichnet , daß Kokillen mit geringerer Höhe (H₁) als die (H₂) des gewünschten Rohblocks verwendet werden, und daß während des Gießens Boden und Wand der Kokille stufenweise oder kontinuierlich relativ zueinander in senkrechter Richtung verschoben werden, nachdem mindestens die Außenhaut des gegossenen Kerns bzw. der jeweils angegossenen Lage erstarrt ist.

10. Verfahren nach Anspruch 9, dadurch gekennzeichnet , daß die Kokille durch Wasser gekühlt wird.

11. Verfahren nach Anspruch 9 oder 10, dadurch gekennzeichnet , daß die Außenwandung des Blocks im Abstandsbereich zwischen Boden und Wand gekühlt wird.

12. Vorrichtung zum Durchführen des Verfahrens nach einem der Ansprüche 1 bis 11, dadurch gekennzeichnet , daß eine oben offene Kokille (3) einen durch eine Betätigungsvorrichtung (8, 9, 10) nach unten absenkbaren Boden (7) aufweist.

13. Vorrichtung zum Durchführen des Verfahrens nach einem der Ansprüche 1 bis 11, durch eine oben offene Kokille (3), deren Wand gegenüber ihrem Boden (7) mittels einer Betätigungsvorrichtung anhebbar ist.

14. Vorrichtung nach Anspruch 12 oder 13, gekennzeichnet durch eine gekühlte Kokille.(3)._

15. Vorrichtung nach einem der Ansprüche 12 bis 14, dadurch gekennzeichnet, daß im Bereich zwischen Kokille (3) und Boden (7) eine Kühlvorrichtung (11) für den Block angeordnet ist.
